# EUROPÄISCHE PATENTSCHRIFT

(11) **EP 2 689 873 B1**
(45) Veröffentlichungstag und Bekanntmachung des Hinweises auf die Patenterteilung: **08.08.2018**
(21) Anmeldenummer: 13170994.1
(22) Anmeldetag: 07.06.2013
(51) Int. Cl.: B22F 9/08, C22C 18/00

(54) **Verfahren zur Herstellung eines Pulvers einer Metalllegierung**
Method for producing a powder of a metal alloy
Procédé de fabrication d'une poudre d'un alliage métallique

(30) Priorität: 25.07.2012 AT 3042012 U
(43) Veröffentlichungstag der Anmeldung: 29.01.2014
(73) Patentinhaber: Rimmer, Karl, 9231 Köstenberg (AT)
(72) Erfinder: Rimmer, Karl, 9231 Köstenberg (AT)
(74) Vertreter: KLIMENT & HENHAPEL

(56) Entgegenhaltungen:
- EP-B1- 2 016 138
- CN-A- 102 011 028
- JP-A- H10 280 012
- US-A- 5 071 067
- US-A1- 2004 045 404

## Beschreibung

### GEBIET DER ERFINDUNG

Die vorliegende Erfindung betrifft ein Verfahren zur Herstellung eines Pulvers einer Metalllegierung aus einem ersten Metall und mindestens einem weiteren Metall für den Einsatz als Pigmente eines Korrosionsschutz-Primers für Metalle, wobei das Verfahren folgende Schritte umfasst:
- Schmelzen und Legieren des ersten Metalls mit dem mindestens einen weiteren Metall, wobei die Temperatur der Schmelze 340°C bis 700°C, vorzugsweise 600°C beträgt;
- wobei die Schmelze während des Zerstäubens abkühlt und zu einem Pulver erstarrt, wobei ein Materialfluss während des Zerstäubens und Erstarrens erfolgt und wobei der Materialfluss während des Zerstäubens und Erstarrens in einem wassergekühlten Sprühturm verläuft.

### STAND DER TECHNIK

Um eine Farbschicht auf Flächen, insbesondere auf Metallflächen aufzubringen, wird üblicherweise eine Grundierung, auch Primer genannt, verwendet. D.h. die Farbschicht wird nicht direkt auf die Fläche aufgetragen, sondern es wird zunächst der Primer auf die Fläche aufgebracht und dann die Farbschicht auf den Primer.

Dies ermöglicht zum einen eine bessere Haftung der Farbe, da der Primer so ausgelegt werden kann, dass er einerseits auf der Fläche besonders gut haftet und andererseits eine optimale Verbindung zur Farbe gewährleistet. D.h. der Primer wirkt als Verbindungsschicht bzw. Haftvermittler zwischen der Fläche und der Farbe.
Zum anderen kann der Primer im Falle von Metallflächen zusätzlich auch Schutz vor Korrosion bieten, beispielsweise bei Karosserieblechen, Haushaltsgeräten oder im Schiffbau. Aus der EP 2016138 B1 ist hierzu ein Korrosionsschutzprimer bekannt, der in einer organischen Matrix, wie z.B. einem Lack oder einem Kleber, legierte metallische Pigmente, z.B. legierte Zink-Magnesium- bzw. legierte Zink-Aluminium-Magnesium-Pigmente, gegebenenfalls mit Zinkpigmenten gemischt, enthält. Bei Verwendung solcher Pigmente, die nicht in anorganisch mineralischer oder ionarer Form vorliegen, findet eine Reaktion bei korrosiven Angriffen statt, bei der eine Umlagerung der Pigmentmetalle und damit einhergehend die Bildung einer korrosionsschützenden Passivschicht auf der zu schützenden Metalloberfläche erfolgt.

Die US 2004/045404 A1 betrifft ein Verfahren zur Herstellung eines Pulvers aus Zink oder einer Zink-Legierung für den Einsatz in einer Batterie. Es erfolgt eine Zerstäubung der Schmelze mittels eines Primärgases und eines Sekundärgases, wobei das hergestellte Pulver einerseits grobe und andererseits feine Körner aufweist.

Die JPH 10280012 A bezieht sich auf ein Metallpulver als Streichpigment für Rostschutzanwendungen und dessen Herstellung. Zur Herstellung wird ein Sprayverfahren geoffenbart. Dabei wird die Schmelze aus einem Ofen über ein am Boden des Ofens befindliches Loch, das mit einem Pfropfen verschließbar ist, gegossen und mittels Gas aus einer seitlich unter dem Loch angeordneten Düse zerstäubt.

### AUFGABE DER ERFINDUNG

Aufgabe der vorliegenden Erfindung ist es, ein Verfahren zur Herstellung solcher korrosionsschützender Pigmente bzw. eines Pulvers für den Einsatz als Pigmente eines Korrosionsschutz-Primers zur Verfügung zu stellen. Insbesondere sollen die Körner des Pulvers - und damit die Pigmente - eine möglichst definierte Größenverteilung aufweisen. Die so hergestellten Pigmente sollen eine verbesserte Korrosionsbeständigkeit sowie eine verbesserte Schweißbarkeit erlauben.

### DARSTELLUNG DER ERFINDUNG

Erfindungsgemäß lassen sich Pigmente eines Korrosionsschutz-Primers besonders effizient herstellen, indem Tröpfchen einer geschmolzenen Metalllegierung erzeugt werden. Die Tröpfchen werden abgekühlt und erstarren, sodass ein Pulver gebildet wird. Die Körner des Pulvers können als Pigmente eines Korrosionsschutz-Primers eingesetzt werden.

Durch die Erzeugung von Tröpfchen lässt sich insbesondere eine definierte Größenverteilung der Tröpfchen bzw. in der Folge der Pulverkörner erreichen. Somit ist eine definierte Größenverteilung der Pigmente im Korrosionsschutz-Primer gewährleistet, was sich wiederum positiv auf den Ablauf einer Reaktion auswirkt, die bei korrosiven Angriffen stattfindet und bei welcher eine Umlagerung der Pigmentmetalle und damit einhergehend die Bildung einer korrosionsschützenden Passivschicht auf der zu schützenden Metalloberfläche erfolgt.

Die definierte Größenverteilung der Tröpfchen lässt sich durch Vergasen bzw. Zerstäuben der Metalllegierungsschmelze unter Verwendung eines Primärgases und eines Sekundärgases erzielen.

Daher ist es bei einem Verfahren zur Herstellung eines Pulvers einer Metalllegierung aus einem ersten Metall und mindestens einem weiteren Metall für den Einsatz als Pigmente eines Korrosionsschutz-Primers für Metalle, erfindungsgemäß vorgesehen, dass das Verfahren folgenden Schritt umfasst:
- Zerstäuben der Schmelze und Formgebung der Pulverkörner mittels eines Primärgases, welches einen ersten Gasfluss aufweist, und eines Sekundärgases, welches einen zweiten Gasfluss aufweist, wobei der zweite Gasfluss geringer als der erste Gasfluss ist und wobei sowohl das Primärgas als auch das Sekundärgas auf 370°C bis 430°C vorgewärmt sind.

Besonders einfach und effizient - und damit kostengünstig - lassen sich die Metalltröpfchen erzeugen, indem das Vergasen bzw. Zerstäuben so erfolgt, dass der Materialfluss der Schwerkraft folgt, also mit einem Richtungsanteil, der senkrecht von oben nach unten weist. Je größer dieser Richtungsanteil (senkrecht von oben nach unten) des Materialflusses ausfällt, desto effizienter ist die Metalltröpfchenerzeugung. Daher ist es bei einer bevorzugten Ausführungsform des erfindungsgemäßen Verfahrens vorgesehen, dass der Materialfluss der Schwerkraft folgt.

Um eine für das Zerstäuben günstige Temperatur der Schmelze garantieren zu können, wird ein beheizter (Verdüsungs-)Tiegel bzw. beheizter Tundish verwendet, an dessen unterem Ende ein Düsensystem für das Zerstäuben sowie Zuführungsleitungen für das Primärgas und das Sekundärgas vorgesehen sind. Hierbei ist das Düsensystem vorzugsweise ebenfalls beheizt. Entsprechend ist es bei einer bevorzugten Ausführungsform des erfindungsgemäßen Verfahrens vorgesehen, dass die Schmelze unmittelbar vor dem Zerstäuben in einen beheizten Tundish eingebracht oder über einen Vorschmelzlegierungsofen mittels eines Pumpen- und/oder Rinnensystems kontinuierlich einem beheizten Tundish zugeführt wird, wobei der Tundish an einem unteren Ende ein Düsensystem sowie Zuführungsleitungen für das Primärgas und das Sekundärgas aufweist.

Um ein Erstarren der Metalltröpfchen zu Körnern des Pulvers zu begünstigen, ist vorgesehen, dass der Materialfluss während des Zerstäubens und Erstarrens in einem wassergekühlten Sprühturm verläuft.

Als für das Zerstäuben der Schmelze günstig hat sich eine Temperatur in einem Bereich von 340°C bis 700°C, vorzugsweise von 570°C bis 630°C, besonders bevorzugt von 600°C erwiesen. In weiteren bevorzugten Ausführungsformen kann die Temperatur der Schmelze in einem Bereich von 370°C bis 670°C, vorzugsweise von 400°C bis 640°C, besonders bevorzugt von 430°C bis 610°C, insbesondere von 460°C bis 580°C, vor allem von 490°C bis 550°C, liegen. Daher ist es bei einer bevorzugten Ausführungsform des erfindungsgemäßen Verfahrens vorgesehen, dass die Temperatur der Schmelze 340°C bis 700°C, vorzugsweise 600°C beträgt.

Neben der Temperatur der Schmelze spielen für das definierte Zerstäuben die Temperaturen des Primärgases und des Sekundärgases eine wichtige Rolle. Beste Ergebnisse lassen sich erzielen, wenn sowohl das Primärgas als auch das Sekundärgas eine Temperatur in einem Bereich von 0°C bis 450°C, vorzugsweise von 370°C bis 430°C, besonders bevorzugt von 400°C aufweisen. Hierdurch wird ein zu schnelles Erstarren verhindert, wobei die Temperaturen des Primärgases und des Sekundärgases auch unterschiedlich ausfallen können. Die Aufheizung des Primärgases und des Sekundärgase kann dabei durch die Zuführung der Gase zum beheizten Tundish bzw. zu dessen Düsensystem erfolgen, d.h. durch Wärmekontakt mit dem beheizten Tundish bzw. dessen Düsensystem. Unterschiedliche Gastemperaturen können sich entsprechend durch unterschiedliche Strömungsgeschwindigkeiten der Gase bzw. unterschiedliche Gasflüsse aufgrund des unterschiedlich lange andauernden Wärmekontakts ergeben. Daher ist vorgesehen, dass sowohl das Primärgas als auch das Sekundärgas auf 370°C bis 430°C vorgewärmt sind.

Eine weitere Möglichkeit, den Zerstäubungsprozess zu beeinflussen, besteht in der Wahl der Gasflüsse des Primärgases und des Sekundärgases. Insbesondere durch unterschiedlich starke Gasflüsse lässt sich beispielsweise die Form der Tröpfchen und damit der Körner des Pulvers einstellen. Das Primärgas kann dabei als Führungsgas einen hohen (ersten) Gasfluss aufweisen, das Sekundärgas kann für den eigentlichen Zerstäubungsprozess bestimmt sein und einen
gegenüber dem Primärgas geringeren (zweiten) Gasfluss aufweisen. Entsprechend ist vorgesehen, dass der zweite Gasfluss geringer als der erste Gasfluss ist.

Besonders gute Ergebnisse werden erzielt, wenn der erste Gasfluss in einem Bereich von 300 kg/h bis 900 kg/h, vorzugsweise von 650 kg/h bis 750 kg/h, besonders bevorzugt bei 700 kg/h liegt und der zweite Gasfluss in einem Bereich von 50 kg/h bis 150 kg/h, vorzugsweise von 70 kg/h bis 120 kg/h, besonders bevorzugt bei 90 kg/h. In weiteren bevorzugten Ausführungsformen kann der erste Gasfluss in einem Bereich von 330 kg/h bis 870 kg/h, vorzugsweise von 360 kg/h bis 840 kg/h, bevorzugt von 390 kg/h bis 810 kg/h, besonders bevorzugt von 420 kg/h bis 780 kg/h, insbesondere von 450 kg/h bis 750 kg/h, vor allem von 480 kg/h bis 720 kg/h, liegen. Darüber hinaus kann in weiteren bevorzugten Ausführungsformen der zweite Gasfluss in einem Bereich von 80 kg/h bis 120 kg/h, vorzugsweise von 90 kg/h bis 110 kg/h, liegen. Entsprechend ist es bei einer bevorzugten Ausführungsform des erfindungsgemäßen Verfahrens vorgesehen, dass der erste Gasfluss 300 kg/h bis 900 kg/h, vorzugsweise 700 kg/h beträgt und der zweite Gasfluss 50 kg/h bis 150 kg/h, vorzugsweise 90 kg/h.

Grundsätzlich ist bei der Zerstäubung (bzw. Verdüsung oder Vergasung) auf eine mögliche Oxidation - vor allem an der Oberfläche - von Legierungselementen der Schmelze zu achten. Meist ist eine solche Oxidation nicht erwünscht, weshalb es bei einer bevorzugten Ausführungsform des erfindungsgemäßen Verfahrens vorgesehen, dass als Primärgas und/oder als Sekundärgas ein inertes Gas, vorzugsweise umfassend N₂ und/oder Ar und/oder He, verwendet wird, um Oxidation zu unterbinden. Wenn jedoch eine Oxidation nicht von Bedeutung ist, kann selbstverständlich auch mit Luft eingesetzt werden.

Wie bereits festgehalten, ist eine definierte Größenverteilung der Pigmente im Korrosionsschutz-Primer für einen optimalen Ablauf der bei korrosiven Angriffen ablaufenden Schutz-Reaktion entscheidend. Um die Größenverteilung der Pulverkörner noch besser zu definieren bzw. einzuschränken, ist daher ein weiterer Verfahrensschritt zur Unterteilung der Pulverkörner in Grobgut und Feingut vorgesehen. Das Grobgut wird anschließend wiederverwertet, indem es erneut der Schmelze zugeführt wird. Dabei weisen Pulverkörner des Grobguts Durchmesser von zumindest 100 pm, vorzugsweise von zumindest 1000 pm auf. Für die Unterteilung wird eine Klassiereinreichtung, vorzugsweise eine Siebmaschine, besonders bevorzugt eine Ultraschall-Siebmaschine verwendet. Entsprechend ist es bei einer bevorzugten Ausführungsform des erfindungsgemäßen Verfahrens vorgesehen, dass das Pulver mittels einer Klassiereinrichtung, vorzugsweise mittels einer Ultraschall-Siebmaschine, in Grobgut und Feingut getrennt wird, um Grobgut mit einem Korndurchmesser von zumindest 1000 pm zu entfernen, wobei das Grobgut wieder der Schmelze zugeführt wird.

Alternativ oder zusätzlich zur Siebung kann eine (weitere) Unterteilung des Pulvers in Feingut und Grobgut mittels eines Zyklons erfolgen, wobei das Feingut Korndurchmesser von weniger als 1000 pm, vorzugsweise von weniger als 100 pm aufweist. Daher ist es bei einer bevorzugten Ausführungsform des erfindungsgemäßen Verfahrens vorgesehen, dass das Pulver mittels eines Zyklons in Feingut und Grobgut getrennt wird, wobei sämtliche Körner des Feinguts Durchmesser von weniger als 1000 pm aufweisen.

Es lässt sich somit eine besonders definierte bzw. scharfe Größenverteilung der Pulverkörner erzielen. Entsprechend ist es bei einer bevorzugten Ausführungsform des erfindungsgemäßen Verfahrens vorgesehen, dass 90% der Körner des Feinguts Durchmesser zwischen 10 pm und 1000 pm, vorzugsweise zwischen 15 pm und 20 pm aufweisen und dass 50% der Körner des Feinguts Durchmesser zwischen 3 pm und 800 pm, vorzugsweise zwischen 8 pm und 12 pm aufweisen.

Wie bereits erwähnt, können die Pulverkörner unterschiedliche Form aufweisen. Neben der sphärischen Form, können die Pulverkörner auch nadelförmig sein, also entlang einer Achse eine langgestreckte Form aufweisen. Schließlich ist auch eine ungleichförmige Form möglich, d.h. die Pulverkörner können auch spratzig sein. Die dominierende Form kann durch Wahl der Prozessparameter, wie beispielsweise der Gasflüsse, eingestellt werden. Entsprechend ist es bei einer bevorzugten Ausführungsform des erfindungsgemäßen Verfahrens vorgesehen, dass die Form der Pulverkörner mehrheitlich sphärisch, nadelig oder spratzig ist. Hierzu ist noch anzumerken, dass der Begriff "Korndurchmesser" bzw. "Durchmesser" sich im Falle von nicht-sphärischen Kornformen (z.B. nadelförmig oder spratzig) auf den Durchmesser einer gedachten das jeweilige Pulverkorn umschließenden Kugel bezieht. D.h. der "Durchmesser" bezeichnet in einem solchen Fall die größte Erstreckung eines Korns in einer Richtung.

Die Wahl der Legierungszusammensetzung ist für die Korrosionsschutzwirkung mitentscheidend. Die besten Ergebnisse werden mit einer Zn-Mg-, Zn-Al- oder Zn-Mg-Al-Legierung erzielt. Entsprechend ist es bei einer bevorzugten Ausführungsform des erfindungsgemäßen Verfahrens vorgesehen, dass es sich bei dem ersten Metall um Zn und bei dem mindestens einen weiteren Metall um Mg und/oder um Al handelt.

Die Zusammensetzung bewegt sich dabei idealerweise im Bereich von 50 Gew.-% bis 99,9 Gew.-%, vorzugsweise von 97 Gew.-% bis 98 Gew.-%, bevorzugt von 60 Gew.-% bis 89,9 Gew.-%, besonders bevorzugt von 70 Gew.-% bis 79,9 Gew.-% Zn-Anteil und von 0,1 Gew.-% bis 50 Gew.-%, vorzugsweise 1,9 Gew.-% bis 2,2 Gew.-%, bevorzugt von 10,1 Gew.-% bis 40 Gew.-%, besonders bevorzugt von 20,1 Gew.-% bis 30 Gew.-% Mg-Anteil und/oder Al-Anteil. Außerdem kann die Legierung unvermeidbare Verunreinigungen mit anderen Metallen aufweisen, insbesondere Fe und/oder Pb und/oder Cd. Im Falle einer Zn-Mg-Legierung können außerdem Spuren von Al als Verunreinigung auftreten. Verunreinigungen machen insgesamt einen Anteil von weniger als 1 Gew.-%, vorzugsweise weniger als 0,1 Gew.-%, besonders bevorzugt weniger als 0,05 Gew.-% aus. Entsprechend ist es bei einer bevorzugten Ausführungsform des erfindungsgemäßen Verfahrens vorgesehen, dass die Schmelze einen Zn-Anteil von 50 Gew.-% bis 99,9 Gew.-% und einen Mg-Anteil von 0,1 Gew.-% bis 50 Gew.-% und/oder einen Al-Anteil von 0,1 Gew.% bis 50 Gew.-% aufweist sowie gegebenenfalls unvermeidbare Verunreinigungen, insbesondere Fe und/oder Pb und/oder Cd.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: ein Gesamtfließschema eines erfindungsgemäßen Verfahrens
- Fig. 2: eine gemessene Größenverteilung eines Pulvers, welches mittels eines erfindungsgemäßen Verfahrens hergestellt worden ist

### WEGE ZUR AUSFÜHRUNG DER ERFINDUNG

Gemäß dem in Fig. 1 gezeigten Gesamtfließschema eines erfindungsgemäßen Verfahrens wird zunächst in einem Schmelzofen 17 Zn 18 aufgeschmolzen und anschließend Mg 19a und/oder Al 19b als mindestens ein weiteres Metall in einer Schmelze 20 zulegiert. Die Produktreinheit des verwendeten Zn 18 beträgt dabei typischerweise mindestens 99,995 Gew.-%, jene des verwendeten Mg 19a bzw. Al 19b typischerweise mindestens 99,8 Gew.-%.

Die Schmelze 20, die üblicherweise eine Temperatur in einem Bereich von 340°C bis 700°C, typischerweise eine Temperatur von 600°C aufweist, wird mittels einer Pumpe (nicht dargestellt) einem vorgeheizten Verdüsungstiegel bzw. Tundish 2 zugeführt, der mittels einer Stopfenstange (nicht dargestellt) an seiner Bodenseite 22 für die Schmelze dicht verschlossen ist. Erst wenn die Schmelze 20 im vorgeheizten Tundish 2 einen gewissen Flüssigkeitsstand, beispielsweise 30 cm, erreicht hat, wird die Stopfenstange herausgezogen.

Mittels eines beheizten Düsensystems 3, das ebenfalls an der Bodenseite 22 des beheizten Tundish 2 angeordnet ist, wird nun die aufgrund der Schwerkraft aus dem Tundish 2 austretende Schmelze 20 zu Metalltröpfchen (nicht dargestellt), d.h. Tröpfchen der Schmelze 20, verdüst bzw. zerstäubt. Auch die Verdüsung bzw. Zerstäubung hat einen Richtungsanteil, der gemäß der Schwerkraft von oben nach unten weist, was eine besonders effiziente Erzeugung der Metalltröpfchen bewirkt.

Beim Verdüsen bzw. Zerstäuben wird vorgeheiztes Primärgas 6 mittels einer Zuführungsleitung 4 sowie vorgeheiztes Sekundärgas 7 mittels einer Zuführungsleitung 5 dem Düsensystem 3 zugeführt. Das Primärgas 6 bzw. das Sekundärgas 7 ist dabei auf eine Temperatur in einem Bereich von 0°C bis 450°C, typischerweise auf eine Temperatur von 400°C aufgeheizt, wobei die Temperaturen des Primärgases 6 und des Sekundärgases 7 voneinander abweichen können.

Der Hauptunterschied zwischen dem Primärgas 6 und dem Sekundärgas 7 liegt in unterschiedlichen Gasflüssen. Ein erster Gasfluss des Primärgases 6 beträgt 300 kg/h bis 900 kg/h, vorzugsweise 700 kg/h; ein zweiter Gasfluss des Sekundärgases 7 beträgt 50 kg/h bis 150 kg/h, vorzugsweise 90 kg/h.

Um Oxidation, insbesondere an der Oberfläche der Legierungsmetalle zu vermeiden, kommen sowohl für das Primärgas 6 als auch für das Sekundärgas 7 inerte Gase, vorzugsweise N₂ und/oder Ar und/oder He zum Einsatz.

Während des Zerstäubens erstarren die Metalltröpfchen der Schmelze 20 und bilden damit Körner eines Metalllegierungspulvers 21. Um das Erstarren zu begünstigen, verläuft ein Materialfluss 1, der während des Zerstäubens und Erstarrens erfolgt und einen Richtungsanteil senkrecht von oben nach unten aufweist, d.h. der Schwerkraft folgend ist, durch einen gekühlten Sprühturm 8. Die Kühlung des Sprühturms 8 erfolgt mittels Wasser, weshalb der Sprühturm 8 einen Doppelmantel 9 und einen Wasseranschluss 10 für die Wasserkühlung aufweist.

Am unteren Ende 16 des Sprühturms 8 tritt das erstarrte Pulver 21 aus. Um die besonders gut definierte Größenverteilung der Körner des Pulvers 21 zu erreichen, wird das Pulver 21 zunächst mittels eines Zyklons 11 in Feingut und Grobgut unterteilt, wobei das Grobgut Korndurchmesser von mindestens 1000 pm aufweist. Das Grobgut wird über einen Materialaustrag 12 des Zyklons 11 ausgetragen und wieder der Schmelze 20 zugeführt (nicht dargestellt).

Das Feingut wird schließlich einer Filteranlage 13 zugeführt, aus welcher über einen Gasaustritt 14 das bei der Zerstäubung eingesetzte Primärgas 6 und Sekundärgas 7 entweichen können. Über einen Filterstaubaustrag 15 der Filteranlage 13 wird das Pulver 21 mit einer genau definierten bzw. engen Größenverteilung der Pulverkörner als Fertigprodukt ausgetragen.

Fig. 2 zeigt das Ergebnis einer Korngrößenmessung eines Pulvers 21 einer Zn-Mg-Legierung. Auf der x-Achse ist der Korndurchmesser D auf einer logarithmischen Skala in pm aufgetragen, auf der rechten y-Achse die absolute Häufigkeit q3 der in einem Durchmesser-Intervall bzw. einer Durchmesser-Klasse detektierten Körner in willkürlichen Einheiten, womit sich das dargestellte Histogramm ergibt. Dabei deckt in Fig. 2 die x-Achse einen Bereich von 0,04 pm bis 500 pm ab, der in 100 Klassen unterteilt ist.

Zusätzlich ist eine Kurve für die kumulierte Häufigkeit Q3 in % als durchgezogene Linie eingezeichnet, wobei die Werte für die kumulierte Häufigkeit in % auf der linken y-Achse abzulesen sind. Hierbei wird für 10% aller detektierten Körner ein Durchmesser kleiner gleich 5,54 pm ausgewiesen. Der Durchmesser von 50% aller Körner ist kleiner gleich 10,43 pm; der Durchmesser von 90% aller Körner ist kleiner gleich 15,74 pm.

### BEZUGSZEICHENLISTE

- 1: Materialfluss
- 2: Beheizter Tundish
- 3: Düsensystem
- 4: Zuführungsleitung für Primärgas
- 5: Zuführungsleitung für Sekundärgas
- 6: Primärgas
- 7: Sekundärgas
- 8: Sprühturm
- 9: Doppelmantel für Wasserkühlung
- 10: Wasseranschluss
- 11: Zyklon
- 12: Materialaustrag
- 13: Filteranlage
- 14: Gasaustritt
- 15: Filterstaubaustrag
- 16: Unteres Ende des Sprühturms
- 17: Schmelzofen
- 18: Zn
- 19a: Mg
- 19b: Al
- 20: Schmelze
- 21: Pulver
- 22: Bodenseite des beheizten Tundish
- D: Korndurchmesser
- q3: absolute Häufigkeit
- Q3: kumulierte Häufigkeit

## Patentansprüche

1. Verfahren zur Herstellung eines Pulvers einer Metalllegierung aus einem ersten Metall (18) und mindestens einem weiteren Metall (19a, 19b) für den Einsatz als Pigmente eines Korrosionsschutz-Primers für Metalle, wobei das Verfahren folgende Schritte umfasst:
- Schmelzen und Legieren des ersten Metalls (18) mit dem mindestens einen weiteren Metall (19a, 19b), wobei die Temperatur der Schmelze (20) 340°C bis 700°C, vorzugsweise 600°C beträgt;
- wobei die Schmelze (20) während des Zerstäubens abkühlt und zu einem Pulver (21) erstarrt, wobei ein Materialfluss (1) während des Zerstäubens und Erstarrens erfolgt und wobei der Materialfluss (1) während des Zerstäubens und Erstarrens in einem wassergekühlten Sprühturm (8) verläuft, **dadurch gekennzeichnet, dass** das Verfahren, den folgenden Schritt umfasst:
- Zerstäuben der Schmelze (20) mittels eines Primärgases (6), welches einen ersten Gasfluss aufweist, und eines Sekundärgases (7), welches einen zweiten Gasfluss aufweist, wobei der zweite Gasfluss geringer als der erste Gasfluss ist und wobei sowohl das Primärgas (6) als auch das Sekundärgas (7) auf 370°C bis 430°C vorgewärmt sind.

2. Verfahren nach Anspruch 1, **dadurch gekennzeichnet, dass** der Materialfluss (1) der Schwerkraft folgt.

3. Verfahren nach einem der Ansprüche 1 bis 2, **dadurch gekennzeichnet, dass** die Schmelze (20) unmittelbar vor dem Zerstäuben in einen beheizten Tundish (2) eingebracht oder über einen Vorschmelzlegierungsofen mittels eines Pumpen- und/oder Rinnensystems kontinuierlich einem beheizten Tundish (2) zugeführt wird, wobei der Tundish (2) an einem unteren Ende ein Düsensystem (3) sowie Zuführungsleitungen (4, 5) für das Primärgas (6) und das Sekundärgas (7) aufweist, sodass die Aufheizung des Primärgases und des Sekundärgases durch die Zuführung der Gase zum beheizten Tundish (2) bzw. zu dessen Düsensystem, nämlich durch Wärmekontakt mit dem beheizten Tundish (2) bzw. dessen Düsensystem, erfolgt.

4. Verfahren nach einem der Ansprüche 1 bis 3, **dadurch gekennzeichnet, dass** der erste Gasfluss 300 kg/h bis 900 kg/h, vorzugsweise 700 kg/h beträgt und der zweite Gasfluss 50 kg/h bis 150 kg/h, vorzugsweise 90 kg/h.

5. Verfahren nach einem der Ansprüche 1 bis 4, **dadurch gekennzeichnet, dass** als Primärgas (6) und/oder als Sekundärgas (7) ein inertes Gas, vorzugsweise umfassend N₂ und/oder Ar und/oder He, verwendet wird, um Oxidation zu unterbinden.

6. Verfahren nach einem der Ansprüche 1 bis 5, **dadurch gekennzeichnet, dass** das Pulver (21) mittels einer Klassiereinrichtung, vorzugsweise mittels einer Ultraschall-Siebmaschine, in Grobgut und Feingut (12) getrennt wird, um Grobgut mit einem Korndurchmesser von zumindest 1000 µm zu entfernen, wobei das Grobgut wieder der Schmelze (20) zugeführt wird.

7. Verfahren nach einem der Ansprüche 1 bis 6, **dadurch gekennzeichnet, dass** das Pulver (21) mittels eines Zyklons (11) in Feingut (12) und Grobgut getrennt wird, wobei sämtliche Körner des Feinguts (12) Durchmesser von weniger als 1000 µm aufweisen und wobei vorzugsweise 90% der Körner des Feinguts (12) Durchmesser zwischen 10 pm und 1000 pm aufweisen und vorzugsweise 50% der Körner des Feinguts (12) Durchmesser zwischen 3 µm und 800 pm.

8. Verfahren nach einem der Ansprüche 1 bis 7, **dadurch gekennzeichnet, dass** die Form der Pulverkörner mehrheitlich sphärisch, nadelig oder spratzig ist.

9. Verfahren nach einem der Ansprüche 1 bis 8, **dadurch gekennzeichnet, dass** es sich bei dem ersten Metall (18) um Zn und bei dem mindestens einen weiteren Metall (19a, 19b) um Mg (19a) und/oder um Al (19b) handelt.

10. Verfahren nach einem der Ansprüche 1 bis 9, **dadurch gekennzeichnet, dass** die Schmelze (20) einen Zn-Anteil von 50 Gew.-% bis 99,9 Gew.-% und einen Mg-Anteil von 0,1 Gew.-% bis 50 Gew.-% und/oder einen Al-Anteil von 0,1 Gew.% bis 50 Gew.-% aufweist sowie gegebenenfalls unvermeidbare Verunreinigungen, insbesondere Fe und/oder Pb und/oder Cd.

## Claims

1. A method of producing a powder of a metal alloy from a first metal (18) and at least one further metal (19a, 19b) for use as pigments of a corrosion protection primer for metals, wherein the method comprises the steps of:
- melting and alloying the first metal (18) with the at least one further metal (19a, 19b), wherein the temperature of the melt (20) is 340°C to 700°C, preferably 600°C;
- wherein the melt (20) cools during sputtering and solidifies to a powder (21), wherein a material flow (1) occurs during sputtering and solidification and wherein the material flow (1) extends during sputtering and solidification in a water-cooled spray tower (8), **characterized in that** the method comprises the following step:
- sputtering the melt (20) by means of a primary gas (6) having a first gas flow and a secondary gas (7) having a second gas flow, wherein the second gas flow is less than the first gas flow and wherein both the primary gas (6) and the secondary gas (7) are preheated to 370°C to 430°C.

2. Method according to claim 1, **characterized in that** the material flow (1) follows the force of gravity.

3. Method according to one of claims 1 to 2, **characterized in that** the melt (20) is introduced immediately before sputtering into a heated tundish (2) or is fed continuously via a pre-melt alloying furnace by means of a pump and/or gutter system to a heated tundish (2), wherein the tundish comprises a nozzle system (3) and supply lines (4, 5) for the primary gas (6) and the secondary gas (7) at a lower end, so that the heating of the primary gas and the secondary gas occurs by supplying the gases to the heated tundish (2) or to its nozzle system, namely by thermal contact with the heated tundish (2) or its nozzle system.

4. Method according to one of the claims 1 to 3, **characterized in that** the first gas flow is 300 kg/h to 900 kg/h, preferably 700 kg/h, and the second gas flow is 50 kg/h to 150 kg/h, preferably 90 kg/h.

5. Method according to one of the claims 1 to 4, **characterized in that** an inert gas, preferably comprising N₂ and/or Ar and/or He, is used as the primary gas (6) and/or as the secondary gas (7) to prevent oxidation.

6. Method according to one of the claims 1 to 5, **characterized in that** the powder (21) is separated by means of a classifier, preferably by means of an ultrasonic screening machine, into coarse material and fine material (12) in order to remove coarse material having a grain diameter of at least 1000 µm, wherein the coarse material is fed back to the melt (20).

7. Method according to one of the claims 1 to 6, **characterized in that** the powder (21) is separated by means of a cyclone (11) into fine material (12) and coarse material, wherein all grains of the fine material (12) have diameters of less than 1000 µm, and wherein preferably 90% of the grains of the fine material (12) have diameters between 10 µm and 1000 µm, and preferably 50% of the grains of the fine material (12) have diameters between 3 µm and 800 µm.

8. Method according to one of the claims 1 to 7, **characterized in that** the shape of the powder grains is predominantly spherical, needle-shaped or spattered.

9. Method according to one of the claims 1 to 8, **characterized in that** the first metal (18) is Zn and the at least one further metal (19a, 19b) is Mg (19a) and/or Al (19b).

10. Method according to one of the claims 1 to 9, **characterized in that** the melt (20) has a Zn content of 50 wt.-% to 99.9 wt.-% and an Mg content of 0.1 wt.-% to 50 wt.-% and/or an Al content of 0.1 wt.% to 50 wt.-%, and optionally unavoidable impurities, in particular Fe and/or Pb and/or Cd.

## Revendications

1. Procédé pour la fabrication d'une poudre d'un alliage métallique fait d'un premier métal (18) et d'au moins un autre métal (19a, 19b) utilisable comme pigment d'un primaire anticorrosion pour métaux, lequel procédé comprend les étapes suivantes :
- fusion et alliage du premier métal (18) avec l'au moins un autre métal (19a, 19b), la température du métal en fusion (20) étant de 340 °C à 700 °C, de préférence de 600 °C ;
- le métal en fusion (20) refroidissant pendant la pulvérisation et se solidifiant en formant une poudre (21), un flux de matériau (1) se formant pendant la pulvérisation et la solidification et le flux de matériau (1) passant, pendant la pulvérisation et la solidification, dans une tour de prilling (8) refroidie par eau,
**caractérisé en ce qu'**il comprend l'étape suivante :
- pulvérisation du métal en fusion (20) au moyen d'un gaz primaire (6) qui présente un premier flux de gaz et d'un gaz secondaire (7) qui présente un deuxième flux de gaz, le deuxième flux de gaz étant plus faible que le premier flux de gaz et le gaz primaire (6) aussi bien que le gaz secondaire (7) étant préchauffés entre 370 °C et 430 °C.

2. Procédé selon la revendication 1, **caractérisé en ce que** le flux de matériau (1) suit la gravité.

3. Procédé selon l'une des revendications 1 à 2, **caractérisé en ce que** le métal en fusion (20) est introduit, immédiatement avant la pulvérisation, dans un panier de coulée chauffé (2) ou amené en continu à un panier de coulée chauffé (2) via un four d'alliage en première fusion au moyen d'un système de pompe et/ou de rigole, le panier de coulée (2) présentant à une extrémité inférieure un système de buses (3) et des conduites d'arrivée (4, 5) pour le gaz primaire (6) et le gaz secondaire (7), de sorte que le gaz primaire et le gaz secondaire sont chauffés par l'arrivée des gaz vers le panier de coulée chauffé (2) ou son système de buses, par contact thermique avec le panier de coulée chauffé (2) ou son système de buses.

4. Procédé selon l'une des revendications 1 à 3, **caractérisé en ce que** le premier flux de gaz représente entre 300 kg/h et 900 kg/h, de préférence 700 kg/h, et le deuxième flux de gaz entre 50 kg/h et 150 kg/h, de préférence 90 kg/h.

5. Procédé selon l'une des revendications 1 à 4, **caractérisé en ce que** le gaz primaire (6) et/ou le gaz secondaire (7) utilisés sont un gaz inerte, contenant de préférence du diazote et/ou de l'argon et/ou de l'hélium, afin d'éviter l'oxydation.

6. Procédé selon l'une des revendications 1 à 5, **caractérisé en ce que** la poudre (21) est séparée en fraction grosse et fraction fine (12) au moyen d'un dispositif de classement, de préférence au moyen d'une machine de criblage à ultrasons, afin d'éliminer la fraction grosse ayant un diamètre de grains d'au moins 1000 µm, qui est ramenée dans le métal en fusion (20).

7. Procédé selon l'une des revendications 1 à 6, **caractérisé en ce que** la poudre (21) est séparée au moyen d'un cyclone (11) en fraction fine (12) et fraction grosse, tous les grains de la fraction fine (12) ayant un diamètre de moins de 1000 µm et, de préférence, 90 % des grains de la fraction fine (12) ayant un diamètre compris entre 10 µm et 1000 µm et, de préférence, 50 % des grains de la fraction fine (12) ayant un diamètre compris entre 3 µm et 800 µm.

8. Procédé selon l'une des revendications 1 à 7, **caractérisé en ce que** la forme des grains de poudre est en majorité sphérique, en aiguilles ou irrégulière.

9. Procédé selon l'une des revendications 1 à 8, **caractérisé en ce que** le premier métal (18) est du zinc et l'au moins un autre métal (19a, 19b) est du magnésium (19a) et/ou de l'aluminium (19b).

10. Procédé selon l'une des revendications 1 à 9, **caractérisé en ce que** le métal en fusion (20) contient une proportion de zinc comprise entre 50 % du poids et 99,9 % du poids et une proportion de magnésium comprise entre 0,1 % du poids et 50 % du poids et/ou une proportion d'aluminium comprise entre 0,1 % du poids et 50 % du poids ainsi éventuellement que des impuretés inévitables, en particulier du fer et/ou du plomb et/ou du cadmium.
